# FASCICULE DE BREVET EUROPEEN

(11) **EP 0 885 980 B1**
(45) Date de publication et mention de la délivrance du brevet: **14.09.2005**
(21) Numéro de dépôt: 98401235.1
(22) Date de dépôt: 22.05.1998
(51) Int. Cl.: C23C 8/24, C23C 8/20, C23C 8/06

(54) **Procédé pour la formation, par traitement thermochimique sans plasma, d'une couche superficielle présentant une dureté élevée**
Verfahren zur Herstellung einer Oberflächenschicht von grosser Härte durch thermochemische plasmafreie Behandlung
Process for forming a superficial layer having a high hardness by plasma-free thermochemical treatment

(30) Priorité: 23.05.1997 FR 9706518
(43) Date de publication de la demande: 23.12.1998
(73) Titulaire: Bodycote, 69680 Chassieu (FR)
(72) Inventeur: Jacquot, Patrick, 69680 Chassieu (FR); Foissey, Sylvain, 38460 Cremieu (FR); Veyssiere, Gérard, 69120 Vaulx-En-Velin (FR)
(74) Mandataire: de Saint-Palais, Arnaud Marie

(56) Documents cités:
- EP-A- 0 449 793
- EP-A- 0 465 333
- DE-A- 4 239 392
- FR-A- 2 136 037
- F. PREISSER: "hochdrucknitrieren von titanwerkstoffen" HTM HARTEREI-TECHNISCHE MITTEILUNGEN, vol. 46, no. 6, novembre 1991 (1991-11) - décembre 1991 (1991-12), pages 361-366, XP000237447 MUNICH,DE
- PATENT ABSTRACTS OF JAPAN vol. 095, no. 007, 31 août 1995 (1995-08-31) & JP 07 090541 A (DEMUTETSUKU KK), 4 avril 1995 (1995-04-04)
- DATABASE WPI Section Ch, Week 8714 Derwent Publications Ltd., London, GB; Class M13, AN 87-097023 XP002054660 & JP 62 044283 A (MATSUSHITA ELECTRIC WORKS LTD), 26 février 1987 (1987-02-26)
- PATENT ABSTRACTS OF JAPAN vol. 012, no. 426 (C-542), 10 novembre 1988 (1988-11-10) & JP 63 157852 A (MITSUBISHI HEAVY IND LTD), 30 juin 1988 (1988-06-30)

## Description

La présente invention concerne un procédé pour la formation, par un traitement thermochimique sans plasma, d'une couche superficielle présentant une dureté élevée et possédant des propriétés tribologiques, sur des pièces en alliages sensibles ou réactifs vis à vis de l'azote, du carbone et/ou de l'oxygène.

Elle s'applique notamment mais non exclusivement à un traitement sous atmosphère contrôlée à haute température, d'un alliage à base de titane ou de zirconium dans une atmosphère pouvant inclure de l'ammoniaque, un hydrocarbure et/ou un gaz oxydant voire même une composition gazeuse incluant un ou plusieurs de ces composés.

D'une manière générale on sait qu'il existe à l'heure actuelle diverses techniques de traitements thermochimiques de ce genre.

La plus ancienne, à savoir le bain de sel tend à disparaître du fait qu'elle est particulièrement polluante et dangereuse en raison des rejets de gaz toxiques et des eaux de rinçage qu'elle engendre.

Plus récents, les traitements par bombardement ionique font intervenir une installation de traitement thermique sous vide relatif spécialement équipée de manière à engendrer sur les pièces à traiter une décharge luminescente dans une atmosphère de gaz de traitement. Cette technique présente l'inconvénient d'être relativement coûteuse et de ne pas convenir pour des pièces de forme complexe et, en particulier, de forme tubulaire et ce, en raison de cathode creuse.

Par ailleurs les traitements thermochimiques effectués sous atmosphère gazeuse à pression atmosphérique tels que les nitrurations gazeuses, consistent à porter les pièces à une température de l'ordre de 500°C à 600°C et à les balayer avec un gaz de nitrurations tel que de l'ammoniac. Il en est de même pour ce qui concerne des traitements effectués sous haute pression, "Hochdrucknitrieren von Titanwerkstoffen" HTM Harterei - Technische Mitteilungen, 46 (1991) Nov./Dez, N°6 et dans le brevet JP 0709541. Ce traitement présente l'inconvénient d'être long, de consommer de grandes quantités de gaz de traitement et donc d'être relativement polluant.

De même il a été proposé, par le brevet EP-A-449793 un procédé consistant à injecter de l'azote pur sur des pièces à traiter portées à une température de 650° à 1000°C à une pression inférieure à la pression atmosphérique.

Pour tenter de résoudre les problèmes précedemment évoqués, la demanderesse a déjà proposé (brevet fiançais n° 94 05062) un procédé de nitruration à basse pression réalisée à une température du même ordre que précédemment et faisant intervenir un gaz de traitement comprenant de l'ammoniac ainsi qu'un catalyseur. Ce catalyseur a pour but de favoriser la dissociation de l'ammoniac au contact des pièces à traiter et de s'opposer à la recombinaison de l'azote actif provenant de cette dissociation en azote moléculaire.

Ce procédé qui permet d'obtenir d'excellents résultats pour le traitement de l'acier et des alliages d'acier présente cependant l'inconvénient d'utiliser une composition de gaz de traitement relativement coûteuse et une installation sophistiquée pour assurer un balayage homogène des pièces à traiter par les gaz de traitement. Un autre inconvénient de ce procédé réside dans le fait que dans des conditions de température et de pression appropriées au traitement de l'acier il est inopérant sur des alliages de titane ou de zirconium. De plus le catalyseur utilisé est incompatible avec le traitement des alliages de titane et de zirconium car il formerait une barrière de diffusion à l'azote (couche d'oxyde de Ti ou de Zr).

Or, justement, l'invention a pour but un procédé de traitement de ce type d'alliages.

A cet effet, elle propose un procédé de traitement thermochimique sans plasma d'une couche superficielle présentant une dureté élevée et possédant des propriétés tribologiques, sur des pièces en alliages de métaux sensibles ou réactifs vis à vis de l'azote, tels que du titane ou du zirconium, qu'il comprend les phases successives suivantes :
- un dégraissage préalable des pièces à traiter,
- l'enfournement des pièces à l'intérieur de l'enceinte,
- une première mise sous vide de l'enceinte de manière à éliminer les éléments polluants,
- une montée en température du four par convection à l'azote et/ou par rayonnement jusqu'à l'obtention d'une température de 650°C à 900°C, la pression étant maintenu à une pression inférieure ou égale à 0,1mbar,
- le maintien de cette température pendant une durée déterminée de manière à obtenir une température homogène des pièces,
- une deuxième mise sous vide éventuelle de l'enceinte pour assurer l'élimination de l'azote injecté à l'occasion de la montée en température du four,
- l'injection d'un gaz de traitement comprenant de l'ammoniaque sur les pièces à traiter portées à une température supérieur à 500°C, et le maintien de la pression à l'intérieur du four à une valeur comprise entre 100 et 600 mbars, de préférence 300 mbars, pendant une durée comprise entre quelques minutes et 24 heures ou plus en fonction de la profondeur de traitement désirée de manière à obtenir :
   - en extrême surface, une couche de combinaison de type Tiₓ N_{y} présentant une épaisseur de quelques microns,
   - une sous-couche de diffusion de dureté plus élevée que celle du substrat,
- une troisième mise sous vide de l'enceinte pour éliminer le gaz de traitement et le refroidissement du four,
- le défoumement des pièces.

Dans le cas d'un traitement de nitruration, ce procédé n'utilise en tant que gaz de traitement que de l'ammoniaque, c'est-à-dire un gaz relativement courant et bon marché. L'installation de traitement s'en trouve également considérablement simplifiée. Le substrat traité en alliage de titane ou de zirconium joue le rôle de catalyseur de dissociation des molécules d'ammoniaque qui se rajoute à l'effet de dissociation thermique.

Par ailleurs, aux températures élevées où s'effectue le traitement, le problème de dissociation et de recombinaison précédemment évoqué ne se pose plus et il devient possible d'obtenir une bonne homogénéité du traitement sans avoir à utiliser de dispositions particulières ni de gaz catalyseur. Seul un brassage de l'atmosphère intérieure du four, par exemple à l'aide de turbines usuelles, pourra être éventuellement mais non nécessairement effectué pour accroître l'homogénéité.

Ce traitement permet à la fois d'améliorer les caractéristiques mécaniques des pièces traitées notamment en matière de résistance au frottement et de dureté superficielles et de leur donner un aspect jaune pâle plus ou moins brillant, particulièrement esthétique. Cet aspect est fonction de l'état de surface initial et de la stoechiométrie de la couche Tiₓ N_{y}

En outre ce traitement est un traitement de diffusion : il n'engendre donc pas de modification importante de la rugosité initiale des pièces et il écarte tout risque de décollement de la couche de nitrure de titane.

Grâce à ces particularités le procédé selon l'invention s'applique au traitement de pièces utilisées dans de nombreux domaines d'applications, à savoir, notamment
- le domaine biomédical : instruments et prothèses
- les sports et loisirs
- le domaine automobile et aérodynamique
- l'armement
- le domaine des arts décoratifs
- la chimie et la pétrochimie

Un autre avantage de ce procédé consiste en ce que du fait qu'il s'opère à basse pression (toujours inférieure à la pression atmosphérique) il ne consomme que très peu de gaz de traitement et n'est donc pas polluant relativement aux procédés haute pression qui exigent l'emploi de fours spécifiques et des contraintes de sécurité dues à la haute pression.

Avantageusement, dans le cas où le traitement est un traitement de nitruration, le procédé selon l'invention pourra en outre comprendre une phase de post-traitement destinée à déshydrogéner l'alliage traité.

On constate en effet que l'apport d'azote atomique en surface d'une pièce au moyen de la dissociation thermique et catalitique de molécules d'ammoniac peut conduire, aux températures de nitruration utilisées, à un enrichissement en hydrogène et à la formation d'hydrures, par exemple d'hydrures de titane de type TiH jusqu'à TiH₂.

En conséquence, il s'avère judicieux, dans certains cas, de procéder à une phase de traitement supplémentaire, après le traitement de nitruration basse pression de l'alliage (par exemple de l'alliage de titane) en vue d'extraire cet hydrogène qui pourrait être défavorable à la tenue à la fatigue de la pièce avec notamment une résistance amoindrie à la propagation de fissures.

Ce traitement de déshydrogénation pourra être réalisé en portant les pièces à une température de l'ordre de 700 à 900°C pendant une période pouvant aller de 1 à 5 heures, dans un vide de 10⁻³ à 10⁻⁴ mbar.

A titre d'exemple, un alliage de titane de type TH6V, déshydrogéné à 790°C durant 2 heures, sous vide de 5 10⁻⁴ mbar verra sa teneur de hydrogène chuter de 256 à 11 ppm.

Un exemple de mise en oeuvre du procédé selon l'invention sera décrit ci-après à titre d'exemple non limitatif.

Dans cet exemple l'installation de traitement utilisée faisait intervenir un four de traitement thermique sous vide de structure classique équipé d'une turbine de circulation des gaz de traitement. Ce four comprend une enceinte étanche renfermant un moufle réalisé en une matière (métal ou graphite) ne pouvant pas retenir d'éléments polluants (en particulier l'oxygène ou la vapeur d'eau) susceptible de nuire à la qualité du traitement. A l'intérieur du moufle sont installées des résistances électriques de chauffage (essentiellement par rayonnement et par convection) capables de porter la température des pièces à plus de 1000°C.

Cette enceinte est raccordée d'une part à un équipement de pompage apte à réaliser un vide primaire P<0,1 mbar et, d'autre part, à deux sources de gaz (une source d'azote et une source d'ammoniaque) par l'intermédiaire d'un circuit de distribution.

Après un dégraissage soigné, les pièces à traiter (ici des prothèses en alliage de titane TA6V) ont été disposées dans le moufle, sur un montage de préférence en alliage de titane ayant subi préalablement le même traitement. Sur ce montage les pièces ont été disposées de manière à être distantes les unes des autres de quelques millimètres de façon à ce que la diffusion soit la plus homogène possible à leur surface.

Une fois la charge préparée et l'enceinte refermée hermétiquement, un vide poussé à été établi (P < 0,1 mbar) puis maintenu une dizaine de minutes de manière à éliminer le plus d'éléments polluants possible. L'atmosphère est alors une atmosphère neutre composée d'azote, exempte d'oxygène et de vapeur d'eau.

A l'issue de cette phase préparatoire on a procédé à une montée en température du four par convection à l'azote (injecté à partir de la source d'azote) et/ou par rayonnement (résistances) jusqu'à obtenir un niveau de température compris entre 500°C et 900°C, ici de l'ordre de 900°C.

Un maintien en température à ce niveau (palier de température) a été poursuivi pendant une période de temps suffisante pour s'assurer de l'homogénéité de la température des pièces.

Il a été ensuite procédé à une mise sous vide primaire de l'enceinte pour assurer une élimination de l'azote précédemment injecté puis au démarrage de la phase de diffusion grâce à une injection d'ammoniaque à une pression P comprise entre 100 et 900 mbars, ici de 300 mbars, la température étant supérieure à 500°C.

Cette phase de diffusion a été poursuivie pendant environ 7 heures de manière à obtenir une couche de diffusion d'environ 0,040 mm d'épaisseur moyenne.

A la fin de la phase de diffusion on a effectué une nouvelle mise sous vide primaire de l'enceinte pour éliminer l'ammoniaque puis on a procédé à un refroidissement du four jusqu'à la température ambiante. On a ensuite ouvert le four et défourné la charge.

Les pièces traitées présentaient en extrême surface une couche jaune compacte et homogène de nitrure de titane Tiₓ N_{y} d'épaisseur de l'ordre de 4µm et de dureté très élevée (>1000 HV), et par conséquent une très bonne résistance aux frottements et une excellente tenue à l'usure. La couche de diffusion (épaisse de quelques centièmes de mm et de dureté >400 HV) était alors de nature à améliorer la résistance à la fatigue (la dureté à coeur étant de 339 HV)

Un avantage important de ce procédé consiste en ce qu'il permet d'obtenir une très bonne homogénité du traitement même dans le cas de pièces de formes et de géométries complexes y compris de formes creuses. En outre le traitement s'étend aux zones de contact des pièces sur leur support.

Bien entendu l'invention ne se limite pas au mode d'exécution précédemment décrit. En effet, le gaz de traitement pourrait être autre que de l'ammoniaque et pourrait par exemple consister en une atmosphère à base d'hydrocarbure (C₂H₂, C₃H₈, CH₄....) en vue de cémenter superficiellement ces alliages. Dans ce cas on obtient une couche superficielle de couleur gris métallique, de grande dureté et possédant des propriétés tribologiques accrues.

De même l'atmosphère de traitement pourrait comprendre un gaz oxydant tel que l'oxygène de manière à obtenir une couche superficielle (Ti0, Ti0₂, Ti₂0₃, Zr0₂..) présentant des colorations diverses (bleu, vert, violet) et une grande dureté.

Cette couche d'oxyde Tiₓ O_{y}, d'une épaisseur de quelques microns et de dureté supérieure à 1000 HV est compacte et homogène sur toute la surface de la pièce. Les couleurs que l'on obtient sont brillantes et très variées. Elle permet d'améliorer considérablement la résistance au frottement des pièces. Bien entendu l'aspect des pièces est fonction de l'état de surface initial et de la stoechiométrie de la couche de Tiₓ O_{y}.

L'atmosphère de traitement pourrait également consister en une combinaison de NH₃ + CH₄ de manière à obtenir une couche superficielle en carbonitrures TiCₓ N_{y} ou Zr CN de couleur rosée ou beurre.

Elle pourrait en outre consister en un mélange d'oxygène et d'azote O₂ + N₂ ou N₂0 + N₂ de manière à obtenir des couches d'oxynitrures : Ti Oₓ N_{y} ; Zr Oₓ N_{y} de colorations diverses.

## Revendications

1. Procédé pour la formation par un traitement thermochimique sans plasma d'une couche superficielle présentant une dureté élevée et possédant des propriétés tribologiques, sur des pièces en alliages de métaux sensibles ou réactifs vis à vis de l'azote, tels que du titane ou du zirconium, **caractérisé en ce qu'**il comprend les phases successives suivantes :
- un dégraissage préalable des pièces à traiter,
- l'enfournement des pièces à l'intérieur de l'enceinte,
- une première mise sous vide de l'enceinte de manière à éliminer les éléments polluants,
- une montée en température du four par convection à l'azote et/ou par rayonnement jusqu'à l'obtention d'une température de 650°C à 900°C, la pression étant maintenu à une pression inférieure ou égale à 0,1mbar,
- le maintien de cette température pendant une durée déterminée de manière à obtenir une température homogène des pièces,
- une deuxième mise sous vide éventuelle de l'enceinte pour assurer l'élimination de l'azote injecté à l'occasion de la montée en température du four,
- l'injection d'un gaz de traitement comprenant de l'ammoniaque sur les pièces à traiter portées à une température supérieur à 500°C, et le maintien de la pression à l'intérieur du four à une valeur comprise entre 100 et 600 mbars, de préférence 300 mbars, pendant une durée comprise entre quelques minutes et 24 heures ou plus en fonction de la profondeur de traitement désirée de manière à obtenir :
• en extrême surface, une couche de combinaison de type Tiₓ N_{y} présentant une épaisseur de quelques microns
• une sous-couche de diffusion de dureté plus élevée que celle du substrat,
- une troisième mise sous vide de l'enceinte pour éliminer le gaz de traitement et le refroidissement du four,
- le défournement des pièces.

2. Procédé selon la revendication 1,
**caractérisé en ce que** la susdite atmosphère est une atmosphère neutre et exempte d'oxygène et de vapeur d'eau.

3. Procédé selon la revendication 2,
**caractérisé en ce que** la susdite atmosphère est composée d'azote.

4. Procédé selon l'une des revendications précédentes,
**caractérisé en ce qu'**il comprend un brassage du gaz de traitement.

5. Procédé selon la revendication 1,
**caractérisé en ce que** le susdit traitement est un traitement de carbonitruration, et **en ce que**, dans ce cas, le gaz de traitement est une combinaison NH₃ + CH_{4.}

6. Procédé selon la revendication 1,
**caractérisé en ce que** le susdit traitement est un traitement d'oxynitruration, et **en ce que**, dans ce cas, le gaz de traitement consiste en un mélange d'oxygène et d'azote.

## Patentansprüche

1. Verfahren zur Bildung einer Oberflächenschicht durch eine thermochemische Behandlung ohne Plasma, die eine erhöhte Härte aufweist und tribologische Eigenschaften besitzt, auf Teilen aus Metall-Legierungen, die empfindlich gegen Stickstoff reagieren, wie z.B. Titan oder Zirkonium, **dadurch gekennzeichnet, dass** es folgende Phasen umfasst:
- eine Vorentfettung der zu behandelnden Teile,
- das Beschicken eines Ofeninnenraumes mit Teilen,
- ein erstes Vakuumsetzen des Bereichs, um die verschmutzenden Elemente zu beseitigen,
- ein Temperaturanstieg des Ofens durch Konvektion mit Stickstoff und/oder durch Strahlung bis zum Erreichen einer Temperatur von 650° C bis 900° C, wobei der Druck bei einem niedrigeren Druck oder gleich 0,1 mbar beibehalten wird,
- die Beibehaltung dieser Temperatur während einer bestimmten Dauer, um eine einheitliche Temperatur der Teile zu erreichen,
- eine eventuelle zweite Vakuumsetzung des Bereichs, um die Beseitigung des eingespritzten Stickstoffs bei einem Temperaturanstieg des Ofens zu sichern,
- das Einspritzen eines Behandlungsgases mit Ammoniak in die zu behandelnden Teile bei einer Temperatur von über 500° C, und die Beibehaltung des Druckes im Innern des Ofens zu einem Wert von zwischen 100 und 600 mbar, vorzugsweise von 300 mbar, während einer Dauer von zwischen einigen Minuten und 24 Stunden oder mehr in Abhängigkeit vom gewünschten Behandlungsumfang, um folgendes zu erhalten:
• in einer extremen Oberfläche, eine Schicht von einer Kombination von Tiₓ N_{y}, die eine Dicke von einigen Mikronen aufweist
• eine Schutzschicht zur Verbreitung einer höheren Härte als die des Substrats,
- eine dritte Vakuumsetzung des Bereichs, um das Behandlungsgas und die Abkühlung des Ofens zu beseitigen,
- die Entnahme der Teile aus dem Ofen.

2. Verfahren nach Anspruch 1, **dadurch gekennzeichnet, dass** die besagte Atmosphäre eine neutrale und sauerstoff- und wasserdampffreie Atmosphäre ist.

3. Verfahren nach Anspruch 2, **dadurch gekennzeichnet, dass** die besagte Atmosphäre aus Stickstoff zusammengesetzt ist.

4. Verfahren nach einem der vorangehenden Ansprüche, **dadurch gekennzeichnet, dass** es eine Spülgasbehandlung umfasst.

5. Verfahren nach Anspruch 1, **dadurch gekennzeichnet, dass** die besagte Behandlung eine Karbonitrierbehandlung ist, und **dadurch, dass** in diesem Fall das Behandlungsgas eine Kombination von NH₃ + CH₄ ist.

6. Verfahren nach Anspruch 1, **dadurch gekennzeichnet, dass** die besagte Behandlung eine Oxynitrierbehandlung ist, und **dadurch, dass** in diesem Fall das Behandlungsgas aus einer Sauerstoff- und Stickstoffmischung besteht.

## Claims

1. Process for forming, by plasma-free thermochemical treatment, a superficial layer having high hardness and tribologic properties, on parts in metal alloys sensitive or reactive to nitrogen, such as titanium or zirconium, **characterized in that** it comprises the following successive phases:
- prior degreasing of the parts to be treated,
- furnacing the parts in the enclosure,
- producing a first vacuum in the enclosure to remove polluting elements,
- raising the furnace temperature by nitrogen convection and/or by radiation until a temperature of 650°C to 900°C is reached, the pressure being maintained at a pressure of 0.1mbar or less;
- maintaining this temperature for a determined period of time so as to obtain a homogeneous temperature of the parts,
- producing an optional second vacuum in the enclosure to ensure removal of the nitrogen injected when raising the furnace temperature,
- injecting a treatment gas containing ammonia onto the parts to be treated raised to a temperature greater than 500°C, and maintaining the pressure inside the furnace at a value of between 100 and 600 mbars, preferably 300 mbars, for a period of between a few minutes and 24 hours or more in relation to the depth of desired treatment, so as to obtain:
• on the top surface a combination layer of TiₓN_{y} type having a thickness of a few microns,
• a diffusion sub-layer of greater hardness than the substrate hardness,
- producing a third vacuum in the enclosure to remove the treatment gas and cool the furnace,
- removing the parts from the furnace.

2. Process as in claim 1 **characterized in that** said above atmosphere is a neutral atmosphere and free of oxygen and water vapour.

3. Process as in claim 2 **characterized in that** said above atmosphere consists of nitrogen.

4. Process as in any of the preceding claims **characterized in that** comprises mixing the treatment gas.

5. Process as in claim 1, **characterized in that** said above treatment is a carbonitriding treatment and **in that**, in this case, the treatment gas is a combination of NH₃+CH₄.

6. Process as in claim 1 **characterized in that** said above treatment is an oxynitriding treatment and **in that**, in this case, the treatment gas consists of a mixture of oxygen and nitrogen.
